# EUROPÄISCHE PATENTSCHRIFT

(11) **EP 0 037 534 B1**
(45) Veröffentlichungstag und Bekanntmachung des Hinweises auf die Patenterteilung: **07.09.1983**
(21) Anmeldenummer: 81102315.9
(22) Anmeldetag: 27.03.1981
(51) Int. Cl.: C25D 3/62

(54) **Galvanisches Bad und dessen Verwendung zur Abscheidung hochglänzender Weissgoldüberzüge**
Plating bath and its use for depositing very lustrous coatings of white gold
Bain galvanique et son utilisation pour le dépôt de revêtements très brillants d'or blanc

(30) Priorität: 03.04.1980 DE 3013030
(43) Veröffentlichungstag der Anmeldung: 14.10.1981
(73) Patentinhaber: Degussa Aktiengesellschaft, 60311 Frankfurt (DE)
(72) Erfinder: Bitzer, Eberhard, Ing.grad., D-7470 Ebingen (DE); Aichinger, Wilhelm, D-7070 Schwäbisch Gmünd (DE); Steinhilber, Gerhard, Ing.grad., D-7080 Aalen (DE)

## Beschreibung

Die Erfindung betrifft ein galvanisches Bad zur Abscheidung hochglänzender Weißgoldüberzüge mit 2-10 g/1 Gold in Form eines Sulfitokomplexes, 2-40 g/I Alkalisulfit, 2-40 g/I eines Komplexbildners, 1-10 g/I Nickel und 1-20 g/I Kadmium, jeweils in Form wasserlöslicher Salze.

Zur korrosionsfesten Beschichtung von Gebrauchsgegenständen aus Metall, wie z. B. Brillengestelle, Uhrengehäuse, Armbänder oder Feuerzeuge, werden oft galvanische Überzüge aus Weißgold benötigt. Es sind Weißgoldbäder bekannt, die das Gold als Sulfitokomplex enthalten und außerdem Alkalisulfit und Äthylendiamintetraessigsäure. Als Legierungsmetalle werden gewöhnlich Kupfer, Nickel und/oder Kadmium verwendet, als Glanzmittel z. B. Phosphonsäure (DE-OS 2 334 813. Mit diesen Bädern lassen sich dicke, duktile Weißgoldüberzüge mit einem Goldgehalt von rund 75% abscheiden. Nachteilig ist jedoch, daß beim Betrieb solcher Bäder geringe Verunreinigungen von Schwermetallen, wie Blei oder Eisen und Cyanidionen bzw. komplexe Cyanide, in manchen Fällen zu Störungen führen können, die sich ungünstig auf den Glanz der Überzüge auswirken.

Es war daher Aufgabe der vorliegenden Erfindung, ein galvanisches Bad zur Abscheidung hochglänzender Weißgoldüberzüge zu schaffen mit 2-10 g Gold in Form eines Sulfitkomplexes, 2-40 g/I Alkalisulfit, 2-40 g/I eines Komplexbildners, 1-10 g/I Nickel und 1 -20 g/I Kadmium, jeweils in Form wasserlöslicher Salze, das nicht empfindlich gegen Schwermetalle und Cyanidverunreinigungen ist.

Diese Aufgabe wurde erfindungsgemäß dadurch gelöst, daß das Bad 0,5-10 g/I Orotsäure und/oder deren Derivate und/oder Salze enthält. Als Orotsäure bezeichnet man die Uracil-6-carbonsäure.

Bei der Verwendung der erfindungsgemäßen Bäder wird vorzugsweise bei einem pH-Wert zwischen 9 und 11, einer Temperatur zwischen 50 und 70°C und einer Stromdichte zwischen 0,5 und 2 A/dm² gearbeitet.

Das folgende Beispiel soll die Vorteile der erfindungsgemäßen Bäder näher erläutern. In 1 Liter Wasser werden 5 g Gold in Form seines Sulfitokomplexes, 10 g Dinatriumsulfit, 15 g Tetranatriumäthylendiamintetraacetat, 4 g Nickelsulfat und 12 g Kadmiumsulfat gelöst. Aus diesem Bad erhält man bei einem pH-Wert von etwa 10 bei 70°C und einer Stromdichte von 1 A/dm² weiße, seidenmatte Überzüge, die etwa 80% Gold und 20% Kadmium neben Spuren von Nickel enthalten. Gibt man zu diesem Elektrolyten 2 g 1-Hydroxyäthyliden-1,1-diphosphonsäure zu, so erhält man zwar hochglänzende Überzüge, der Galnz verschwindet jedoch wieder, wenn man geringe Mengen Eisen dem Bad als Verunreinigung zusetzt.

Fügt man dem Elektrolyten aus 5 g Gold als Sulfitokomplex, 10 g Dinatriumsulfit, 15 g Tetranatriumäthylendiamintetraacetat, 4 g Nickelsulfat und 12 g Kadmiumsulfat 6 g Orotsäure zu, so erhält man bei einem pH-Wert von 10, einer Temperatur von 70°C und einer Stromdichte von 1 A/dm² ebenfalls hochglänzende, weiße Schichten, die bis zu einer Schichtdicke von über 30 um absolut rißfrei aufwachsen und einen ausgezeichneten Glanz aufweisen. Diese Bäder sind weitgehend unempfindlich gegen Verunreinigungen durch Schwermetalle und insbesondere Cyanide. Man erhält mit diesen Bädern Goldüberzüge mit 66 bis 75% Gold, Rest Kadmium, je nach Stromdichte, wobei höhere Stromdichten einen höheren Kadmiumgehalt im Überzug bewirken.

## Patentansprüche

1. Galvanisches Bad zur Abscheidung hochglänzender Weißgoldüberzüge mit 2-10 g/I Gold in Form eines Sulfitkomplexes, 2-40 g/I Alkalisulfit, 2-40 g/I eines Komplexbildners, 1 -10 g/I Nickel und 1 -20 g/I Kadmium, jeweils in Form wasserlöslicher Salze, dadurch gekennzeichnet, daß es 0,5―10 g/I Orotsäure und/oder deren Derivate und/oder Salze enthält.

2. Verwendung eines galvanischen Bades nach Anspruch 1 mit der Maßgabe, daß es bei einem pH-Wert zwischen 9 und 11, Temperaturen zwischen 10 und 70° C und Stromdichten von 0,5 bis 2 A/dm² betrieben wird.

## Claims

1. A galvanic bath for the deposition of high-lustre white gold coatings containing from 2 to 10 g/I of gold in the form of a sulphite complex, from 2 to 40 g/I of alkali metal sulphite, from 2 to 40 g/I of a complex former, from 1 to 10 g/I of nickel and from 1 to 20 g/I of cadmium, in each case in the form of water-soluble salts, characterised in that it contains from 0.5 to 10 g/I of orotic acid and/or derivatives thereof and/or salts.

2. The use of a galvanic bath according to claim 1, provided that it is operated at a pH of from 9 to 11, at a temperature of from 10 to 70° C and at a current density of from 0.5 to 2 A/dm².

## Revendications

1. Bain électrolytique pour le dépôt de revêtements en or blanc d'un lustre élevé, avec 2-10 g/I d'or sous forme d'un complexe sulfitique, 2-40 g/I de sulfite alcalin, 2-40 g/I d'un complexant, 1-10 g/I de nickel et 1-20 g/I de cadmium, toujours sous forme de sels solubles dans l'eau, bain caractérisé en ce qu'il contient 0,5-10 g/I d'acide uracile-6-carboxylique et/ou d'un dérivé et/ou d'un sel de cet acide.

2. Utilisation du bain suivant la revendication 1, caractérisé en ce que l'on opère avec un pH compris entre 9 et 11, des températures de 10 à 70°c et une densité de courant comprise entre 0,5 et 2 A/dₘ2.
